# FASCICULE DE BREVET EUROPEEN

(11) **EP 1 397 473 B1**
(45) Date de publication et mention de la délivrance du brevet: **13.10.2004**
(21) Numéro de dépôt: 02727679.9
(22) Date de dépôt: 19.04.2002
(51) Int. Cl.: C11C 5/00

(54) **COMPOSITION DE PARAFFINE ET SON UTILISATION DANS DES VERRINES OU AUTRES CONTENANTS**
PARAFFINZUSAMMENSETZUNG UND IHRE ANWENDUNG IN LATERNEN ODER ANDEREN BEHÄLTERN
PARAFFIN COMPOSITIONS AND USE THEREOF IN GLASS CASINGS OR OTHER CONTAINERS

(30) Priorité: 24.04.2001 FR 0105493
(43) Date de publication de la demande: 17.03.2004
(73) Titulaire: TotalFinaElf France, 92800 Puteaux (FR)
(72) Inventeur: LECOUTURIER, Brigitte, F-76170 Melamare (FR); ANDRE, Didier, F-76290 Montivilliers (FR); JOLIVET, Yannick, F-76600 Le Havre (FR)
(74) Mandataire: Jolly, Jean-Pierre
(86) Numéro de dépôt international: PCT/FR2002/001347
(87) Numéro de publication internationale: WO 2002/086040

(56) Documents cités:
- EP-A- 0 860 472
- AT-B- 402 073
- US-A- 5 743 923

## Description

La présente invention concerne une nouvelle composition de paraffine et son utilisation comme constituant principal pour des bougies à durée de combustion améliorée, disposées notamment dans une enceinte en verre ou autres contenants.

On sait que la durée de combustion d'une composition de paraffine, par exemple une bougie, est un critère commercial important et qu'une demande est de plus en plus souvent exprimée, aussi bien pour une utilisation dans des édifices à caractère religieux que pour l'éclairage chez des particuliers, de disposer sur le marché de bougies présentant à la fois une faible vitesse de combustion, une combustion complète, harmonieuse et régulière, ainsi qu'une flamme éclairante et sans fumée.

On sait aussi que, pour augmenter la durée de combustion d'une bougie, plusieurs solutions ont été envisagées, que ce soit par l'ajout d'accessoires, par exemple métalliques, à incorporer à la bougie, ou par des formulations spécifiques de la masse combustible. C'est à ce dernier aspect, qui tend à proposer une composition de paraffine particulière visant à améliorer la durée ainsi que la qualité de combustion, que s'intéresse la présente invention.

Pour que des bougies, ou tout autre article utilisant de la paraffine destinée à une combustion, puissent brûler pendant une longue période, il est connu que la composition de paraffine qui les constitue, éventuellement additionnée de différents additifs, doit avoir une vitesse de combustion relativement lente, c'est-à-dire une consommation ralentie en produits hydrocarbonés. De plus, cette combustion doit s'opérer d'une façon parfaitement régulière et homogène, afin que la surface supérieure de la bougie reste sensiblement plane et qu'elle évite de présenter, à sa partie haute, une surface concave, avec parfois un creux accentué au niveau de la mèche de la bougie. Dans ce dernier cas, en effet, la quantité d'air devenant insuffisante pour alimenter la flamme, il en résulte une combustion incomplète de la masse combustible, pouvant aller jusqu'à l'extinction de la flamme.

On sait également que, dans la profession, l'on appelle couramment verrine des enceintes en verre, généralement transparent, ayant pour la plupart une forme cylindrique, mais dont la section transversale peut prendre une forme quelconque. A l'intérieur de ces verrines peuvent être disposées différentes matières et, notamment, une composition de paraffine, seule ou en mélange, qui, associée à une ou plusieurs mèches, est utilisée comme bougie éclairante. C'est à ce type d'application, qui n'a pas un caractère limitatif, que l'on se référera et que l'on désignera globalement sous l'appellation « verrine » dans la suite de la présente description.

Le choix d'une composition de paraffine appropriée à une utilisation comme bougie éclairante dans une verrine est une opération complexe, car de nombreux paramètres doivent être pris en considération, tels que la qualité et la vitesse de combustion, cette dernière étant directement liée au point de fusion de la paraffine. Par exemple, EP-A-0 860 472 décrit une composition de paraffine pour une bougie, la paraffine ayant un point de fusion entre 45°C et 65°C. L'objectif recherché est, en effet, d'obtenir une combustion complète, mais la plus lente possible de la masse combustible, y compris le long de la paroi du verre, avec une flamme éclairante et sans fumée, et ceci malgré la faible vitesse de combustion recherchée.

Pour obtenir une fusion uniforme de l'ensemble de la surface supérieure de la bougie, et non seulement d'une portion de cette surface contiguë à la mèche, il est donc nécessaire d'abaisser de façon significative le point de fusion de la paraffine utilisée pour la fabrication de la bougie. Or, industriellement, on ne dispose généralement pas de paraffine répondant de façon parfaitement satisfaisante à cette condition et, pour abaisser encore davantage le point de fusion de la paraffine constituant essentiellement la bougie, il a été envisagé d'incorporer à cette paraffine de qualité commerciale, un composé combustible liquide. Ceci permet en effet de fondre la bougie suivant toute sa surface supérieure, même au contact de la paroi de verre de la verrine, ce qui n'est d'ailleurs possible que parce que la bougie est logée dans une enceinte en verre ou dans tout autre type de récipient analogue. En effet, si cette composition était utilisée isolément, par exemple sous forme d'un cierge, la composition liquide coulerait sur les faces latérales du cierge.

On obtient cependant ainsi une composition de bougie, qui brûle d'une manière régulière en produisant une flamme lumineuse, d'une hauteur satisfaisante, et sans fumées, qui ne risque pas de s'éteindre à la suite d'une alimentation en air insuffisante.

Dans la pratique, on constate toutefois que la vitesse de combustion devient alors trop élevée, ce qui réduit la durée de vie de la bougie, et il s'avère nécessaire d'incorporer, dans la composition de paraffine, un additif apte à réduire sa vitesse de combustion, sans altérer pour autant ni l'aptitude de la bougie à fondre à basse température, ni la qualité de sa combustion, en particulier, l'absence de production de fumées noires.

Un savant équilibre doit donc par conséquent être respecté entre la quantité du composé liquide combustible introduit dans la composition de paraffine de base et la teneur de cette composition en ralentisseur de combustion.

On ne sait pas aujourd'hui, dans la technique, fabriquer des verrines qui puissent brûler sans interruption pendant plus de 10 jours, et de préférence plus de 12 jours. Plus exactement, on ne dispose pas, sur le marché, de compositions de paraffine, seule ou en mélange, éventuellement avec des additifs, qui permettent d'atteindre directement les temps de combustion relativement longs réclamés par le consommateur. Des solutions ont été proposées pour ralentir la combustion comme dans FR-A-2 798 723 ou dans WO9923416, faisant appel à des artifices mécaniques logés, par exemple, au niveau de la mèche, mais sans pouvoir atteindre les temps de combustion cités précédemment.

C'est ce problème que se propose de résoudre la présente invention et elle vise à proposer dans ce but une composition de paraffine utilisable comme bougie dans des verrines, ou tout autre type de contenant, à section relativement large, qui se prête à une combustion très lente et parfaitement régulière, et dont la flamme provoque la fusion suivant la totalité de sa surface supérieure, même lorsque l'enceinte de verre a des dimensions transversales importantes, sans provoquer d'émission de fumées.

L'invention a également pour but de proposer une telle composition de paraffine, qui, utilisée dans une verrine ou un récipient de grandes dimensions, a une durée de combustion largement supérieure à celle des compositions de la technique antérieure.

L'invention a enfin pour but de proposer une composition de ce type, apte à brûler sur de longues périodes sans risque d'extinction et sans production de fumées.

A cet effet, l'invention a pour objet une composition de paraffine utilisable comme bougie à longue durée de combustion, caractérisée en ce qu'elle comprend :
- environ 5 à 25% en poids d'ester méthylique d'au moins un acide gras, destiné à abaisser le point de fusion de la paraffine ;
- un copolymère de type monooléfine-ester vinylique, destiné à limiter la vitesse de fusion de la paraffine, dont la teneur en poids dans la composition de paraffine est inférieure à 10% et, de préférence, inférieure à 7,5% ;
- un complément à 100% en poids de la composition constitué d'au moins une paraffine ayant un point de fusion inférieur à 65°C, et de préférence inférieur à 58°C, et éventuellement, des additifs usuels dans de telles compositions.

Comme ester méthylique d'au moins un acide gras, on peut avantageusement utiliser un mélange d'esters méthyliques de colza.

Le copolymère utilisé du type monooléfine-ester vinylique est avantageusement un copolymère d'éthylène vinylacétate ou en abrégé E.V.A..

Les additifs utilisés peuvent être présents en des quantités généralement inférieures à 10% et de préférence inférieures à 5% en poids de la composition de paraffine et comprendre un colorant, un parfum, un insecticide, un agent d'amélioration de l'état de surface de la composition ou autres.

Le complément à 100% de la composition est réalisé avec une paraffine d'origine pétrolière ou autre, à bas point de fusion inférieur à 65°C, et de préférence inférieur à 58°C, mesuré selon la norme NFT 60-114.

La durée totale de combustion d'une telle composition à base de paraffine, équipée d'une mèche appropriée, dans une verrine ou un autre récipient cylindrique de grand diamètre et de grande hauteur peut atteindre, voire dépasser, 12 jours sans incident.

L'invention a également pour objet l'utilisation d'une telle composition de paraffine dans une verrine ou autre contenant.

Une forme préférée de mise en oeuvre de l'invention va être décrite dans l'Exemple suivant, qui n'a pas de caractère limitatif.

### Exemple

Dans cette forme de mise en oeuvre, la composition de paraffine conforme à l'invention a la formulation suivante, en % en poids :
- paraffine à bas point de fusion : 75%,
- ester méthylique de colza (appellation commerciale, RADIA® 7961): 20%,
- un copolymère éthylène vinylacétate, en abrégé E.V.A., destiné à ralentir la vitesse de combustion (appellation commerciale OKERIM® 5415 H ou équivalent): 5%.

Les caractéristiques de la paraffine à bas point de fusion utilisée sont rassemblées dans le Tableau 1

**Tableau 1 :**

| Caractéristiques de la paraffine à bas point de fusion. | | |
|---|---|---|
| Caractéristiques | Normes | Valeurs |
| Point de fusion | NFT 60-114 | 50,1°C |
| Pénétrabilité à l'aiguille à 25°C | NFT 60-123 | 16 x 1/ 10 mm |
| Point éclair luchaire | NFT 60-103 | 204°C |
| Teneur en huile | NFT 60-120 | ≤ 0,5% en masse |

Le RADIA® 7961 utilisé est un mélange d'esters méthyliques de colza dont les caractéristiques sont rassemblées dans le Tableau 2.

**Tableau 2 :**

| Esters méthyliques de colza | | |
|---|---|---|
| Caractéristiques | Méthodes | Valeurs |
| Indice d'acide | AOCS Cd 3a-63 | ≤ 1 mg KOH/g |
| Indice d'iode | | 105 à 120/g/I₂/100g |
| Teneur en eau | AOCS Ca 2a-45 | ≤ 0,02% |
| Teneur en glycérol libre | AOCS Ca 14-65 | ≤ 0,03% |
| Teneur totale en glycérol | AOCS Ca 14-65 | ≤ 0,25% |
| Apparence à 20°C | | Liquide huileux jaune pâle |
| Point d'écoulement | | -10°C |
| Point de trouble | | 8°C |
| Masse spécifique à 25°C | | 875 kg/m³ |
| Masse spécifique à 100°C | | 825 kg/m³ |
| Viscosité à 40°C | | 4,2mm²/s |
| Point éclair | | 180°C |

L'OKERIM® 5415H est un mélange de copolymères d'E.V.A., utilisé habituellement comme modificateur des propriétés cristallines des paraffines hydrocarbonées (voir Tableau 3)

**Tableau 3 :**

| Mélange de copolymères d'E.V.A. | | |
|---|---|---|
| Caractéristiques | Normes | Valeurs |
| Point de congélation | ASTM D938 | 59-65°C |
| Pénétration à 25°C | ASTM D1321 | 12-18 dmm |
| Pénétration à 43,3°C | ASTM D 1445 | 66-76 mm²/s |
| Couleur Saybolt | ASTM D 156 | ≥ 26 |

A partir de cette composition à base de paraffine, on a réalisé une bougie comprenant une mèche armée d'étain numéro 3, dont la vitesse de combustion est de 3 g/h et qui est logée dans un récipient cylindrique en verre de 30 cm de hauteur et de 8,5 cm de diamètre.

La verrine ainsi réalisée présente une durée totale de combustion d'au moins 12 jours.

La combustion de la composition de paraffine est complète, y compris le long de la paroi de verre, la chaleur de la flamme s'avérant suffisante pour fondre la composition suivant toute sa surface supérieure.

La flamme résultante est lumineuse et sans fumée et elle éclaire de façon satisfaisante, malgré la faible vitesse de combustion de la composition.

## Revendications

1. Composition de paraffine utilisable comme bougie à longue durée de combustion, **caractérisée en ce qu'**elle comprend :
- environ 5 à 25% en poids d'ester méthylique d'au moins un acide gras,
- un copolymère de type monooléfine-ester vinylique, dont la teneur en poids dans la composition de paraffine est inférieure à 10% et, de préférence, inférieure à 7,5% ;
- un complément à 100% en poids de la composition, constitué d'au moins une paraffine ayant un point de fusion inférieur à 65°C et, de préférence, inférieur à 58°C et, éventuellement, des additifs usuellement utilisés dans de telles compositions.

2. Composition selon la revendication 1, **caractérisée en ce que** l'ester méthylique d'au moins un acide gras est un mélange d'esters méthyliques de colza.

3. Composition selon les revendications précédentes, **caractérisée en ce que** le copolymère de type monooléfine-ester vinylique est un copolymère d'éthylène vinylacétate, ou en abrégé E.V.A.

4. Composition selon l'une des revendications 1 à 3, **caractérisée en ce que** les quantités d'additifs présents dans la composition sont inférieures à 10% et, de préférence, à 5% en poids.

5. Utilisation de la composition de paraffine selon l'une des revendications 1 à 4 dans une verrine ou autre type de contenant.

6. Utilisation selon la revendication 5, **caractérisée en ce que** la verrine ou autre contenant a une forme cylindrique, avec une hauteur d'au moins 30 cm et un diamètre d'au moins 8,5 cm.

## Patentansprüche

1. Paraffinzusammensetzung, verwendbar für Lichter mit langer Brenndauer, **dadurch gekennzeichnet, dass** sie enthält:
- etwa 5 bis 25 Gew.-% eines Methylesters mindestens einer Fettsäure,
- ein Copolymer des Typs Monoolefin-Vinylester, dessen Gehalt in der Paraffin-Zusammensetzung weniger als 10% Gew.-, vorzugsweise weniger als 7,5 Gew.-%, beträgt;
- eine Ergänzung auf 100 Gew.-% der Zusammensetzung, bestehend aus mindestens einem Paraffin mit einem Schmelzpunkt von weniger als 65°C, vorzugsweise von weniger als 58°C, und gegebenenfalls Zusätze, die gewöhnlich in diesen Zusammensetzungen verwendet werden.

2. Zusammensetzung nach Anspruch 1, **dadurch gekennzeichnet, dass** der Methylester mindestens einer Fettsäure ein Gemisch von Raps-Methylestern darstellt.

3. Zusammensetzung nach den vorhergehenden Ansprüchen, **dadurch gekennzeichnet, dass** das Copolymer des Typs Monoolefin-Vinylester ein Ethylen-Vinylacetat-Copolymer, abgekürzt E.V.A., darstellt.

4. Zusammensetzung nach einem der Ansprüche 1 bis 3, **dadurch gekennzeichnet, dass** die Menge der in der Zusammensetzung enthaltenen Zusätze weniger als 10 Gew.-%, vorzugsweise weniger als 5 Gew.-%, beträgt.

5. Verwendung der Paraffin-Zusammensetzung nach einem der Ansprüche 1 bis 4 in einem Glasgefäß oder in einer anderen Art von Behältnis.

6. Verwendung nach Anspruch 5, **dadurch gekennzeichnet, dass** das Glasgefäß oder das andere Behältnis eine Zylinderform mit einer Höhe von mindestens 30 cm und einem Durchmesser von mindestens 8,5 cm hat.

## Claims

1. A paraffin composition suitable for use as a long-burning candle, **characterised in that** it comprises:
- approximately 5 to 25% by weight of methyl ester of at least one fatty acid,
- a copolymer of the'monoolefin-vinyl ester type, whose content by weight in the paraffin composition is less than 10% and, preferably, less than 7.5%;
- the remainder up to 100% by weight of the composition consisting of at least one paraffin having a melting point lower than 65°C and, preferably, lower than 58°C and, optionally, additives conventionally used in such compositions.

2. A composition according to claim 1, **characterised in that** the methyl ester of at least one fatty acid is a mixture of rape methyl esters.

3. A composition according to the preceding claims, **characterised in that** the copolymer of the monoolefin-vinyl ester type is an ethylene-vinyl acetate, or EVA, copolymer.

4. A composition according to any one of claims 1 to 3, **characterised in that** the quantities of additives present in the composition are less than 10% and, preferably, than 5% by weight.

5. Use of the paraffin composition according to any one of claims 1 to 4 in a glass jar or other type of container.

6. Use according to claim 5, **characterised in that** the glass jar or other container is cylindrical in shape, with a height of at least 30 cm and a diameter of at least 8.5 cm.
